# EUROPÄISCHE PATENTSCHRIFT

(11) **EP 0 201 827 B1**
(45) Veröffentlichungstag und Bekanntmachung des Hinweises auf die Patenterteilung: **08.11.1989**
(21) Anmeldenummer: 86106109.1
(22) Anmeldetag: 05.05.1986
(51) Int. Cl.: C10M 161/00

(54) **Elektroviskose Flüssigkeiten**
Electroviscous fluids
Fluides électrovisqueux

(30) Priorität: 14.05.1985 DE 3517281
(43) Veröffentlichungstag der Anmeldung: 20.11.1986
(73) Patentinhaber: BAYER AG, 51368 Leverkusen (DE); METZELER Gesellschaft mit beschränkter Haftung, D-80992 München (DE)
(72) Erfinder: Goossens, John, D-5090 Leverkusen 1 (DE); Oppermann, Günter, Dr., D-5090 Leverkusen 1 (DE); Podszun, Wolfgang, Dr., D-5000 Köln 80 (DE); Härtel, Volker, Dr., D-8034 Germering (DE)

(56) Entgegenhaltungen:
- EP-A- 0 082 574
- DE-A- 1 644 951
- US-A- 3 047 507
- US-A- 3 397 147

## Beschreibung

Die Erfindung geht aus von elektroviskosen Suspensionen, weiche mehr als 25 Gew.-% Silikagel mit einem Wassergehalt von 1 bis 15 Gew.-% als disperse Phase und flüssige Kohlenwasserstoffe als flüssige Phase sowie ein Dispergiermittel enthalten.

Elektroviskose Flüssigkeiten sind Dispersionen feinverteilter hydrophiler Feststoffe in hydrophoben elektrisch nicht leitenden Ölen, deren Viskosität sich unter dem Einfluß eines hinreichend starken elektrischen Feldes sehr schnell und reversibel vom flüssigen bis zum plastischen oderfesten Zustand erhöhen läßt. Zur Änderung der Viskosität kann man sowohl elektrische Gleichfelder als auch Wechselfelder benutzen. Die dabei durch die elektroviskosen Flüssigkeiten fließenden Ströme sind extrem niedrig. Daher lassen sich elektroviskose Flüssigkeiten überall dort einsetzen, wo die Übertragung großer Kräfte mit Hilfe geringer elektrischer Leistungen gesteuert werden soll, z.B. in Kupplungen, Hydraulikventilen, Stoßdämpfern, Vibratoren oder Vorrichtungen zum Positionieren und Festhalten von Werkstücken.

Allgemeine, von der Praxis hergestellte Anforderungen bestehen darin, daß die elektroviskose Flüssigkeit in einem Temperaturbereich von ca. -50 ° C bis 150°C flüssig und chemisch beständig ist und zumindest in einem Temperaturbereich von -30°C bis 110°C einen ausreichenden elektroviskosen Effekt zeigt. Wichtig ist weiter, daß die elektroviskose Flüssigkeit in einem langen Zeitraum stabil bleibt, d.h. keine Phasentrennung stattfindet und sich insbesondere kein schwer redispergierbares Sediment bildet.

Elektroviskose Flüssigkeiten auf der Grundlage von Silikagel-Dispersionen in nicht leitenden Ölen sind ausführlich in dem GB-A-1 076 754 beschrieben. Bei diesen Dispersionen sind wasserhaltige Silikagel-Teilchen in einem nicht leitenden Öl dispergiert. Der Wassergehalt der Silikagel-Teilchen und die Art wie dieses Wasser gebunden ist, soll kritisch sein in bezug auf die Elektroaktivität der elektroviskosen Flüssigkeiten. Zur Dispergierung der Teilchen werden nicht ionische Tenside und/oder Tenside benutzt, welche ein basisches N-Atom entahlten. Diese elektroviskosen Flüssigkeiten neigen aber zu einem starken Absetzen und zur Bildung eines schwer redispergierbaren Sediments. Die Beispiele des vorgenannten Patentes beziehen sich daher auch auf stark thixotrope Flüssigkeiten und Pasten. Beides beschränkt aber die Anwendungsmöglichkeiten der elektroviskosen Flüssigkeiten. Dies gilt insbesondere für die Verwendung einer thixotropen elektroviskosen Flüssigkeit als Kupplungsflüssigkeit oder die Verwendung einer Paste als Hydraulikflüssigkeit. Hier setzt die Erfindung an.

Aufgabe der vorliegenden Erfindung ist es, elektroviskose Flüssigkeit bereitzustellen, welche bei Raumtemperatur flüssige, nicht oder wenig thixotrope Dispersionen sind, möglichst bei längerem Stehen keine Phasentrennung zeigen oder bei einer Phasentrennung wenigstens leicht redispergierbar sind. Weiter sollte sie über einen größeren Temperaturbereich starke elektroviskose Effekte aufweisen und schnell und reversibel auf Änderungen des elektrischen Feldes reagieren.

Diese Aufgabe wird, ausgehend von einer elektroviskosen Suspension auf der Basis von Silikagel und nicht leitender flüssiger Kohlenwasserstoffe, erfindungsgemäß dadurch gelöst, daß Dispergiermittel zugesetzt werden, welche in der flüssigen Kohlenwasserstoffphase lösliche Polymere sind, diese Polymere 0,1 bis 10 Gew.-% N und/oder OH sowie 25 bis 83 Gew.-% C₄- bis C₂₄ -Alkylgruppen enthalten und ein Molekulargewicht im Bereich von 5 - 10³ bis 10⁶ haben. Dabei sind die polymeren Dispergiermittel mit einer Konzentration von 1 bis 30 Gew.-%, vorzugsweise bis 20 Gew.-%, bezogen auf die Silikateilchen, zugesetzt. Überraschenderweise wurde hierbei weiter gefunden, daß mit Hilfe der vorgenannten polymeren Dispergiermittel deutlich stärkere elektroviskose Effekte erzielt werden können als mit den bekannten Dispergiermitteln.

Als N-haltige Polymere sind in erster Linie Polymere geeignet, die Amin-, Amid-, Imid-, Nitril-Gruppen oder stickstoffhaltige 5- oder 6-gliedrige heterocyclische Ringe enthalten, wie z.B. Verbindungen der allgemeinen Formel

### (R = H oder ein Cₗ-C₂₄-Alkylrest).

Besonders geeignet sind Polymere, die zumindest anteilmäßig aus Monomeren mit folgenden Gruppen aufgebaut sind:

### Amingruppen:

Aminoalkylmethacrylate und Acrylate, wie Dimethylaminoethylmethacrylat, 3-Dimethylamino-2,2--dimethyl-propylmethacrylat, NN-Dihydroxyethylaminoethylmethacrylat, Diethylaminoethylacrylat, N-Vinyl- und N-Allylamine, wie beispielsweise N-Vinylanilin.

### Amidgruppen:

Acrylamid, Methacrylamid, einschließlich ihrer N-Alkylderivate, wie z.B. NN-Dimethylacrylamid und Acrylanilid. Vinylderivate von Carbonsäureamiden, wie N-Vinylacetamid.

### Imidgruppen:

Maleinimid und die N-substituierten Derivate.

### Nitrilgruppen:

Acrylnitril und Methacrylnitril.

### 5-gliedrige Ringe:

Vorzugsweise Derivate mit einem Pyrol-, Imidazol-, Pyrazol- oder Oxazolring, wie N-Vinylpyrrolidon, kernalkylierte N-Vinylpyrrolidone, N-Vinyl-2-methylimidazol, 3,5-Dimethyl-1-vinylpyrazol, 1-(4-Vinyl- phenyl)-pyrazolidon-3, 4,5-Dimethyl-2-vinyloxazol, 2-Isopropenyl-4,5-dimethyloxazol, 5-Decyl-3-vinyl--oxazolidinon, 4-Ethyl-2-isopropenyl-4-methyl-oxa- zolinon-5.

### 6-gliedrige Ringe:

Vorzugsweise Pyridinverbindungen, wie z.B. 2-Vinylpyridin, 4-Vinylpyridin, 2-Isopropenylpyridin, 5-Ethyl-2-vinylpyridin, 2-Dimethylamino-4-vinylpyridin.

Geeignete OH-haltige Polymere enthalten vorzugsweise aliphatische, primäre, sekundäre odertertiäre Alkoholgruppen. Beispielsweise können Copolymerisate mit Vinylalkoholeinheiten verwendet werden, die durch Hydrolyse der entsprechenden Vinylacetatcopolymerisate zugänglich sind. Weiterhin sind Polymere, die die folgenden Monomerbausteine beinhalten, gut geeignet:

Hydroxyalkylmethacrylate, Hydroxyalkylacrylate, wie 2-Hydroxyethylmethacrylat, 2-Hydroxypropylmethacrylat und 3-Hydroxy-2,2-bis(hydroxymethyl)propylacrylat, Acrylamidderivate, wie N-Hydroxymethylacrylamid, Styrolderivate, wie a,a-Dimethyl-4-vinylbenzylalkohol.

Neben den genannten N- und OH-Bausteinen enthält das Polymere 25 bis 83 Gew.-%, vorzugsweise 45 bis 78 Gew.-%, C₄- bis C₂₄-Alkylreste. Unter Alkylreste sind sowohl lineare als auch verzweigte Alkylreste zu verstehen. Besonders bevorzugt werden Alkylreste mit 8 bis 18 C-Atomen. Diese Alkylreste können Bestandteil der oben beschriebenen funktionellen Monomeren sein, wie z.B. bei Anwendung von 2-Vinyl-5-stearylpyridin. Im allgemeinen werden die Alkylgruppen jedoch durch Copolymerisation in das Polymere eingeführt. Geeignete Comonomere sind z.B. solche der allgemeinen Formel worin
R₁ = H oder CH₃ und
R₂ = eine aliphatische Kohlenstoffverbindung mit 4 bis 24 C-Atomen ist.

Geeignete Comonomere sind beispielsweise Stearylmethacrylat, Dodecylmethacrylat, Decylmethacrylat, 2-Ethylhexylmethacrylat sowie die entsprechenden Acrylatverbindungen.

Die günstigen Eigenschaften des Polymeren bleiben erhalten, wenn in untergeordnetem Maße, beispielsweise bis zu maximal 35 Gew.-%, weitere bekannte Vinyl- und Vinylidenverbindungen, wie z.B. Ci- bis C₃-Alkylacrylat, Cᵢ- bis C₃-Alkylmethacrylat, Vinylacetat, Vinylpropionat, Styrol, a-Methylstyrol, Butadien, Vinylchlorid oder Vinylidenchlorid mit copolymerisiert werden.

Mit der Erfindung werden folgende Vorteile erzielt:

Die erfindungsgemäßen elektroviskosen Flüssigkeiten zeigen eine hohe Absetzstabilität und geringe Thixotropie und sind in jedem Falle wieder ganz leicht zu verflüssigen. Überraschenderweise zeigen die erfindungsgemäßen elektroviskosen Flüssigkeiten auch deutlich stärkere elektroviskose Effekte wie die bekannten elektroviskosen Flüssigkeiten. Weiter reagieren sie vollkommen reversibel auf das angelegte elektrische Feld unabhängig von der Frequenz, und sind über einen großen Temperaturbereich wirksam. Als weiterer Vorteil ist hervorzuheben, daß die Herstellung der elektroviskosen Flüssigkeiten relativ einfach und daher preisgünstig ist und handelsübliche Silikagele als Ausgangsstoffe verwendet werden können.

Im folgenden wird die Erfindung anhand von Beispielen, die in Diagrammen und mittels einer Tabelle verdeutlicht werden, näher erläutert.

Die Figur 1 zeigt die Abhängigkeit der bei der elektroviskosen Flüssigkeit gemessenen Schubspannung als Funktion der elektrischen Feldstärke bei konstanter Schergeschwindigkeit, die Tabellen und II die charakteristischen Daten der erfindungsgemäßen elektroviskosen Flüssigkeiten im Vergleich zum Stand der Technik. Es werden die verfahrenstechnischen Maßnahmen zur Herstellung der elektroviskosen Flüssigkeiten, der chemische Herstellungsweg für die Dispergiermittel, die zur Kontrolle der gewünschten physikalischen Eigenschaften erforderliche Meßtechnik sowie typische Ausführungsbeispiele für die erfindungsgemäßen elektroviskosen Flüssigkeiten angegeben.

Zur Herstellung von elektroviskosen Flüssigkeiten können handelsübliche Silikagele verwendet werden. Bei Bedarf kann der Feuchtgehalt des Silikagels erhöht oder erniedrigt werden. Bei der Herstellung der Dispersionen wird das Dispersionsmedium und ein Teil oder die gesamte Menge Dispergiermittel vorgelegt und unter ständigem Umrühren das Silikagel in das Dispersionsmedium eingerührt. Am Anfang kann das Silikagel schnell eindosiert werden, während gegen Ende mit zunehmender Viskosität das Silikagel langsam zugegeben wird. Wird am Anfang nur ein Teil des Dispergiermittels vorgelegt, so wird während der Zugabe des Silikagels die restliche Dispergiermittelmenge gleichzeitig mitzugegeben. Für die Endeigenschaften der elektroviskosen Flüssigkeiten ist die Herstellungsprozedur aber nicht kritisch. Auch die Art der Vermischung ist nicht kritisch für die Endeigenschaften der elektroviskosen Flüssigkeiten. Es können z.B. einfache Rührvorrichtungen, Kugelmühlen oder Ultraschall zur Dispergierung verwendet werden. Bei einer intensiven Vermischung können die Dispersionen aber im allgemeinen schneller hergestellt werden und dabei auch etwas feinteiliger werden.

Die Menge des benötigten Dispergiermittels hängt stark von der spezifischen Oberfläche des verwendeten Silikagels ab. Als Richtwert werden ca. 1 bis 4 mg/m² benötigt. Die absolut benötigte Menge hängt aber weiter noch von der Art des verwendeten Silikagels sowie des Dispergiermittels ab.

Handelsübliche Silikagele sind z.B. Ultrasil, Durosil, Extrusil der Fa. Degussa odere Vulkasil-, Silikasil-und Baysikal-Typen der Fa. Bayer. Die verwendeten Silikagele brauchen kein reines Si0₂ zu sein und können ohne weiteres bis zu 20 Gew.-% A1₂0₃, Na₂0 und CaO enthalten. Weiter können oft noch einige Gewichtsprozent SOₛ, CI und Fe₂0₃ vorhanden sein. Der Glühverlust, das ist der Gewichtsverlust bei 1000°C, bewegt sich im allgemeinen zwischen 10 und 15 Gew.-%. Hiervon sind im Schnitt ca. 6. Gew.-% Feuchte, was gleichbedeutend ist mit dem Gewichtsverlust, der durch Trocknen bei 105°C bestimmt wird. Die spezifische Oberfläche, gemessen nach der BET-Methode, beträgt im allgemeinen zwischen 20 und 200 m²/g. Sie ist jedoch nicht kritisch und kann durchaus etwas kleiner oder größer sein. Eine zu hohe spezifische Oberfläche kann aber zu einem zu großen Dispergiermittelbedarf führen, welches insbesondere bei den Dispergiermitteln mit höheren Molekulargewichten leicht zu einer unzulässig hohen Grundviskosität der Dispersion führen kann.

Als Dispersionsmedium geeignete flüssige Kohlenwasserstoffe können Paraffine, Olefine und aromatische Kohlenwasserstoffe verwendet werden. Da die elektroviskosen Flüssigkeiten eine möglichst niedrige Grundviskosität aufweisen und außerdem bei höheren Temperaturen verwendet werden sollen, sind Kohlenwasserstoffe mit einem Siedebereich zwischen 150 und 220°C zu bevorzugen. Besonders zu bevorzugen sind weiterhin Substanzen, welche außerdem noch einen hohen Flammpunkt besitzen, wie z.B. Isododecan.

Die Herstellung der als Dispergiermittel verwendeten Polymere ist dem Fachmann im Prinzip bekannt.

Zur Herstellung der Polymerisate können bekannte ionische und vorzugsweise radikalische Polymerisationsmethoden angewendet werden, wobei die Reaktion als Masse, Lösungs-, Fällungs-, Suspensions-oder Emulsionspolymerisation geführt werden kann. Besonders vorteilhaft ist eine radikalische Lösungspolymerisation in unpolaren Lösungsmitteln, beispielsweise in Toluol oder Isododecan. Die Einleitung der Polymerisation erfolgt dabei mit üblichen Radikalbildnern, wie Peroxiden und Azoverbindungen.

Die so hergestellten elektroviskosen Flüssigkeiten wurden in einem modifizierten Rotationsviskosimeter untersucht, wie es bereits von W.M. Winslow in J. Appl. Phys. 20 (1949) Seite 1137 bis 1140, beschrieben wurde.

Die Elektrodenfläche des inneren rotierenden Zylinders mit einem Durchmesser von 50 mm beträgt ca. 78 cm², die Spaltweite zwischen den Elektroden 0,58 mm. Bei den dynamischen Messungen kann die Scherbelastung bis maximal 2330 _{S}-¹ eingestellt werden. Der Meßbereich des Viskosimeters für die Schubspannung beträgt maximal 750 Pa. Es sind statische und dynamische Messungen möglich. Die Anregung der elektroviskosen Flüssigkeiten kann sowohl mit Gleichspannung als auch mit Wechselspannung erfolgen.

Bei Anregung mit Gleichspannung können bei einigen Flüssigkeiten neben der spontanen Erhöhung der Viskosität oder der Fließgrenze beim Einschalten des Feldes auch noch langsame Abscheidungsvorgänge der festen Teilchen auf den Elektrodenoberflächen stattfinden, die das Meßergebnis verfälschen, insbesondere bei kleinen Schergeschwindigkeiten, bzw. bei statischen Messungen. Daher wird die Prüfung der elektroviskosen Flüssigkeiten bevorzugt mit Wechselspannung und bei dynamischer Scherbeanspruchung durchgeführt. Man erhält so gut reproduzierbare Fließkurven.

Zur Bestimmung der Elektroreaktivität stellt man eine konstante Schergeschwindigkeit 0 < D < 2330 s⁻¹ ein und mißt die Abhängigkeit der Schubspannung _{T} von der elektrischen Feldstärke E. Mit der Prüfapparatur können Wechselfelder bis zu einer maximalen effektiven Feldstärke von 2370 kV/m bei einem maximalen effektiven Strom von 4 mA und einer Frequenz zwischen 50 bis 550 Hz erzeugt werden. Vorzugsweise wird aber bei 50 Hz gemessen, weil dann der Gesamtstrom am niedrigsten und dadurch die benötigte elektrische Leistung am geringsten ist. Man erhält dabei Fließkurven entsprechend der Figur. Man erkennt, daß die Schubspannung _{T} bei kleiner Feldstärken zunächst parabelförmig und bei größeren Feldstärken linear ansteigt. Die Steigung S des linearen Teils der Kurve kann aus der Figur 1 entnommen werden und wird in Pa.m/kV angegeben. Aus dem Schnittpunkt der Geraden S mit der Geraden _{T} = _{T}o (Schubspannung ohne elektrisches Feld) wird der Schwellwert Eₒ der elektrischen Feldstärke bestimmt und in kV/m angegeben. Für die Erhöhung des Schubspannung τ (E) - τα im elektrischen Feld E > Eo gilt:

Die Messungen kann man mit verschiedenen Schergeschwindigkeiten D wiederholen. Die dabei bestimmten Werte für Eₒ und S streuen im allgemeinen in einem Bereich von ca. + 5% bis ± 20% um den Mittelwert.

Die Thixotropie und die Redispergierbarkeit der Proben wurde nach 2 und nach 6 Wochen geprüft durch Beurteilung des Fließverhaltens der Proben und der Aufschüttelzeit, die notwendig ist, um die Proben wieder dünnflüssig werden zu lassen. Das Aufschütteln geschah entweder von Hand oder bei schwerer Redispergierbarkeit mit einer Schüttelmaschine.

Bei den nachfolgend beschriebenen Ausführungsbeispielen entsprechen die Rezepturen Nr. 1 und 2 dem Stand der Technik. Bei den Beispielen Nr. 3 bis 10 handelt es sich um die erfindungsgemäßen elektroviskosen Flüssigkeiten. Bei den Vergleichsbeispielen wurden Rezepturen nach Beispiel 111 des GB-A-1 076 754 zugrundegelegt, welche sowohl im Hinblick auf starke elektroviskose Eigenschaften in einem Gleichfeld als auch in einem Wechselfeld die besten Eigenschaften zeigen. In der Tabelle 1 sind die elektroviskosen Eigenschaften und in der Tabelle II das Stabilitätsverhalten der Proben aufgeführt.

Ausführungsbeispiele
Silikagel: ca. 80 Gew.-% Si0₂ ca. 6 Gew.-% CaO ca. 3 Gew.-% Na₂O <0,4 Gew.-% A1₂0₃

### Dispergiermittel

Die nachfolgenden polymeren Dispergiermittel wurden nach der folgenden allgemeinen Arbeitsweise hergestellt:

In einem 2 Liter-Planschliffbecher mit Blattrührer, Gaseinlaß- und Gasauslaßrohr werden unter Sauerstoffausschluß Monomere und Starter in Isododecan gelöst. Unter Rühren mit 400 UpM und Stickstoffbegasung wird die Polymerisation bei der angegebenen Temperatur durchgeführt.

Die Polymeren können durch Ausfällen mit Methanol isoliert werden. Im allgemeinen werden jedoch die erhaltenen Polymerlösungen direkt zur Herstellung von elektroviskosen Flüssigkeiten eingesetzt.

### Dispergiermittel: CNH 1010 und CNH 1020

Decylmethacrylat, NN-Dimethylaminoethylmethacrylat und 1 g Azoisobuttersäuredinitril werden in 500 g Isododecan gelöst und 18 h auf 60°C erhitzt.

Dispergiermittel: CBA 1010

Es werden 90 g Decylmethacrylat, 10 g tert.-Butylacrylamid und 2 g Dibenzoylperoxid in 400 g Isododecan 1 h bei 70°C und anschließend 1 h bei 90°C umgesetzt.

### Dispergiermittel: CVP 1010

180 g Decylmethacrylat und 20 g Vinylpyrrolidion gelöst in 800 g Isododecan werden mit 2 g Dibenzoylperoxid versetzt und 2 h auf 70°C gehalten. Anschließend werden weitere 2 g Dibenzoylperoxid zugesetzt und 2 auf 90°C erhitzt.

245 g Dodecylmethacrylat, 2 g ß-Hydroxyethylmethacrylat und 0, 5 g Azoisobuttersäuredinitril werden in 250 g Isododecan gelöst und 7 h auf 60°C erhitzt.

### Feststoffgehalt der Lösung: 43%

### [η] bei 25°C in Chloroform: 1,5 [dt/g]

### Dispergiermittel: CCN 1005 und CCN 1010

Decylmethacrylat, Acrylnitril und 1 g Azoisobuttersäuredinitril werden in 500 g Isododecan gelöst und 18 h bei 60°C gehalten.

Dispergiermittel: CCN 805

Wie CCN 1005, aber statt Decylmethacrylat wurde Ethylhexylmethacrylat verwendet.

### Dispergiermittel: CPY 1005

475 g Dodecylmethacrylat und 25 g frisch destilliertes Vinylpyridin werden in 500 g Isododecan gelöst und mit 1 g Azoisobuttersäuredinitril versetzt. Die Lösung wird unter Rühren 18 h bei 60°C gehalten.

Feststoffgehalt der Lösung: 43%.

Bei allen Beispielen wurden 50 Gew.-Teile Silikagel und 50 Gew.-Teile Isododecan verwendet. Nachfolgend wird nur noch die Art und die Menge des Dispergiermittels erwähnt. Die Menge bezieht sich dabei auf den Feststoffgehalt der Dispergiermittellösungen.

### Beispiel 7

1,5 Gew.-Teile 2-Heptadecenyl-4-ethyl-2-oxazo- lin-4-methanol (Alkaterge E)

1,5 Gew.-Teile Glycerolmono- und -dioleat (Atmos 300)

### Beispiel 2

2,5 Gew.-Teile 2-Heptadecenyl-4-ethyl-2-oxazo- lin-4-methanol (Alkaterge E)

2,5 Gew.-Teile Glycerolmono- und -dioleat (Atmos 300)

### Beispiel 3

3,75 Gew.-Teile Dispergiermittel CNH 1010

### Beispiel 4

5 Gew.-Teile Dispergiermittel CNH 1020

### Beispiel 5

5 Gew.-Teile Dispergiermittel CBA 1010

### Beispiel 6

7,5 Gew.-Teile Dispergiermittel COH 1002

### Beispiel 7

2,5 Gew.-Teile Dispergiermittel CCN 1005 2,5 Gew.-Teile Dispergiermittel CCN 1010

### Beispiel 8

5 Gew.-Teile Dispergiermittel CCN 805

### Beispiel 9

5 Gew.-Teile Dispergiermittel CPY 1005

### Beispiel 10

2,5 Gew.-Teile Dispergiermittel CNH 1010 2,5 Gew.-Teile Dispergiermittel CVP 1010

## Patentansprüche

1. Elektroviskose Flüssigkeiten welche mehr als 25 Gew.-% Silikagel mit einem Wassergehalt von 1 bis 15 Gew.-% enthalten und das Dispersionsmedium eine nicht leitende ölige Phase ist, dadurch gekennzeichnet, daß sie 1 bis 30 Gew.-% von einem oder mehreren in dem Dispersionsmedium löslichen Polymeren, bezogen auf die wasserhaltigen Silikagelteilchen, enthalten und diese Polymere ein Molekulargewicht im Bereich 5.10¹ bis 10⁶ haben und 0,1 bis 10 Gew.-% N und/oder OH sowie 25 bis 83 Gew.-% C₄- bis C₂₄-Alkylgruppen enthalten.

2. Elektroviskose Flüssigkeiten gemäß Anspruch 1, dadurch gekennzeichnet, daß der N-haltige Anteil in den Polymeren Amin-, Amid-, Imid-, Nitril-Gruppen oder 5-bis 6-gliedrige N-haltige heterocyclische Ringe enthalten.

3. Elektroviskose Flüssigkeiten gemäß Anspruch 2, dadurch gekennzeichnet, daß der N-haltige Anteil eine Pyrrolidonverbindung gemäß Formel 1 enthält, worin
R = H oder Cᵢ- bis C₂₄-Alkyl ist.

4. Elektroviskose Flüssigkeiten gemäß Anspruch 1, dadurch gekennzeichnet, daß der OH-haltige Anteil in den Polymeren ein Alkohol ist.

5. Elektroviskose Flüssigkeiten gemäß Ansprüchen 1 bis 4, dadurch gekennzeichnet, daß die Alkylgruppen in Form von Comonomeren gemäß Formel (II) eingebaut sind worin
Ri = H oder CH₃ und
R₂ = eine aliphatische Kohlenstoffverbindung mit 4 bis 24 C-Atomen ist.

## Claims

1. Electroviscous liquids which contain more than 25% by weight silica gel with a water content of 1 to 15% by weight and the dispersion medium is a non-conductive oil phase, characterized in that they contain from 1 to 30% by weight of one or more polymers soluble in the dispersion medium, based on the water-containing silica gel particles, and these polymers have a molecular weight in the range from 5.10³ to 10⁶ and contain 0.1 to 10% by weight N and/or OH and 25 to 83% by weight C₄-₂₄ alkyl groups.

2. Electroviscous liquids as claimed in claim 1, characterized in that the N-containing component of the polymers contains amine, amide, imide, nitrile groups or 5-to 6-membered N-containing heterocyclic rings.

3. Electroviscous liquids as claimed in claim 2, characterized in that the N-containing component contains a pyrrolidone compound corresponding to formula I in which
R = H or C₁₋₂₄ alkyl.

4. Electroviscous liquids as claimed in claim 1, characterized in that the OH-containing component of the polymers is an alcohol.

5. Electroviscous liquids as claimed in claim 1 to 4, characterized in that the alkyl groups are incorporated in the form of comonomers corresponding to formula (II) in which
Ri = H or CH₃ and
R₂ = an aliphatic carbon compound containing from 4 to 24 carbon atoms.

## Revendications

1. Liquides électrovisqueux qui contiennent plus de 25% en poids de gel de silice ayant une teneur en eau de 1 à 15% en poids et dont le milieu de dispersion est une phase huileuse non conductrice, caractérisés en ce qu'ils contiennent 1 à 30% en poids d'un ou plusieurs polymères solubles dans le milieu de dispersion, par rapport aux particules de gel de silice contenant de l'eau, et ces polymères ont un poids moléculaire compris dans l'intervalle de 5.10³ à 10⁶ et contiennent 0,1 à 10% en poids de N et/ou OH ainsi qur 25 à 83% en poids de groupes alkyle en C₄ à C₂₄ .

2. Liquides électrovisqueux suivant la revendication 1, caractérisés en ce que la fraction contenant de l'azote dans les polymères comprend des groupes amine, amide, imide, nitrile ou des noyaux hétérocycliques azotés pentagonaux ou hexagonaux.

3. Liquides électrovisqueux suivant la revendication 2, caractérisés en ce que la fraction renfermant de l'azote contient un composé de pyrrolidone de formule 1 dans laquelle
R = H ou un groupe alkyle en Ci à C₂₄.

4. Liquides électrovisqueux suivant la revendication 1, caractérisés en ce que la fraction contenant des groupes OH dans les polymères est un alcool.

5. Liquides électrovisqueux suivant les revendications 1 à 4, caractérisés en ce que les groupes alkyle sont incorporés sous forme de comonomères suivant la formule (II) dans laquelle
Ri = H ou CH₃ et
R₂ = un composé carboné aliphatique contenant 4 à 24 atomes de carbone.
